# EUROPÄISCHE PATENTSCHRIFT

(11) **EP 0 826 134 B1**
(45) Veröffentlichungstag und Bekanntmachung des Hinweises auf die Patenterteilung: **22.12.1999**
(21) Anmeldenummer: 96906766.9
(22) Anmeldetag: 14.03.1996
(51) Int. Cl.: F41H 5/04

(54) **MEHRSCHICHTIGES PANZERSCHUTZMATERIAL**
MULTILAYER ARMOUR PLATING MATERIAL
MATERIAU DE BLINDAGE MULTICOUCHE

(30) Priorität: 18.03.1995 DE 19509899
(43) Veröffentlichungstag der Anmeldung: 04.03.1998
(73) Patentinhaber: Kellner, Gerd, 78713 Schramberg (DE)
(72) Erfinder: Kellner, Gerd, 78713 Schramberg (DE)
(86) Internationale Anmeldenummer: EP9601081
(87) Internationale Veröffentlichungsnummer: WO9629561

(56) Entgegenhaltungen:
- BE-A- 504 929
- DE-A- 3 714 777
- DE-A- 3 937 087
- DE-U- 8 513 672
- FR-A- 2 459 956
- GB-A- 2 191 147
- US-A- 4 404 889
- US-A- 4 567 100
- US-A- 4 822 657

## Beschreibung

Die Erfindung betrifft ein mehrschichtiges Panzerschutzmaterial, welches aus einer wahlweise ein- oder vielstückigen, keramischen oder metallischen Frontschicht und einer dieser nachgeschalteten harten Stützschicht gebildet ist.

Durch die DE 41 14 809 Al ist bereits ein geschoßfestes Plattenmaterial bekannt, bei dem eine vielstückige keramische oder metallische Frontschicht mit einem mehrschichtigen Laminat mittels einer Schicht aus einem elastischen Bindemittel verbunden ist. Dabei ist die erste Laminatlage eine biegeharte, die Frontschicht stützende und im wesentlichen elastisch nicht verformbare Schicht, die mit einer nachfolgenden zweiten, biegeweichen und elastisch verformbaren Laminatlage als sogannnte Fangschicht mit einer dünnen Kautschuk- oder Acrylklebefolie mit gleichmäßiger Dicke von etwa 0,2 bis 0,4 Millimeter verbunden ist. Die erste Laminatlage ist aus einem harten, hochverdichteten GFK-Werkstoff gebildet, während die biegeweichen Laminatlagen der zweiten oder folgenden Fangschichten weiche GFK-Werkstoffe oder Aramidgewebe sind.

Ein solches bekanntes Plattenmaterial bietet in bezug auf ein Multi-Hit-Verhalten die beschriebenen Vorteile. Es lassen sich Hartkerngeschosse bis zum Kaliber 7,62 Millimeter mit günstigen Gewichtsvorteilen gegenüber Panzerstahlblech und bei vergleichbaren Multi-Hit-Eigenschaften stoppen. Von Nachteil ist es allerdings, daß die eingesetzten Sonderwerkstoffe, wie Keramik, GFK und Aramid gegenüber einem Panzerstahlblech wesentlich kostenungünstiger sind. Bei einer Erhöhung des Kalibers eines Geschosses auf beispielsweise .50 (12,7 Millimeter) oder auf 14,5 Millimeter ist zwar immer noch eine gute Funktion des bekannten Plattenmaterials gegeben, jedoch bewegen sich die Kosten dann auf einem sehr hohen Niveau.

In dem genannten Kaliberbereich sind außerdem zumeist Fahrzeugstrukturen aus Panzerstahl oder Aluminium mit einem bestimmten Grundschutz, beispielsweise gegen Weich- oder Hartkerngeschosse im Kaliber 7,62 Millimeter vorhanden, auf die eine Zusatzpanzerung zur Erzielung des geforderten Gesamtschutzes adaptiert wird. Eine solche Fahrzeugstruktur in Ausbildung eines Fahrzeugwannenblechs oder Turmgehäuses übernimmt somit die Funktion der Fangschicht analog der DE 41 14 809 A1. Mit einer geschoßfesten Platte nach dieser genannten Druckschrift müßten deshalb ohne die zweite oder folgende Fangschicht ebenso gute Ergebnisse erzielbar sein, wenn die Frontschicht aus vielstückiger Keramik in Verbindung mit einer biegeharten GFK-Laminatschicht als Schutzplatte auf dem Panzerstahlblech oder Aluminiumgehäuse direkt befestigt werden würde.

Es zeigte sich auch tatsächlich beim Beschuß, daß mit einer solchen Bauweise gute Leistungswerte zu erreichen waren.

Bei einer konstruktiv bedingten Schottanordnung mußte jedoch die Stützschicht in ihrer Dicke vergrößert werden, um eine noch ausreichende Stützwirkung für die Keramik zu erzielen, weil eine direkt dahinter angeordnete Fangschicht nicht mehr vorhanden war. Dadurch nahm der Anteil der biegeharten GFK-Stützschicht am Panzerschutz erheblich zu. Da dieser Werkstoff sehr teuer ist, wurde der Gesamtpreis der Zusatzpanzerung ebenfalls beträchtlich erhöht. Außerdem zeigte sich, daß bei den erhöhten Impaktbelastungen der GFK-Werkstoff im Durchschußbereich und insbesondere bei einer Schottanordnung nicht völlig ohne Delaminierungserscheinungen blieb, was schließlich dazu führte, daß die Multi-Hit-Fähigkeit des Gesamtschutzes von diesem Parameter und nicht mehr von der Keramikkachel selbst bestimmt wurde.

Ausgehend von dem vorgenannten Stand der Technik ist es Aufgabe der Erfindung, ein mehrschichtiges Panzerschutzmaterial zu schaffen, welches leicht, biegehart und preiswert ist, bei hoher Belastung und insbesondere um den Impaktbereich herum praktisch nicht delaminiert und außerdem noch Energie vernichten kann.

Erfindungsgemäß wird diese Aufgabe durch die Merkmale des Patentanspruchs 1 gelöst. Erfinderische Weiterbildungen und Ausgestaltungen sowie eine besondere Verwendung sind in den Ansprüchen 2 bis 6 beschrieben.

Gemäß den Patentansprüchen ist unter der Frontschicht im nachfolgenden immer die Frontpanzerschicht zu verstehen, die der Bedrohungsseite zugewandt ist und ein Zerbrechen des Hartkerns eines Geschoßes oder zumindest ein Abtragen der Geschoßspitze bewirkt.

In langen und intensiven Versuchsreihen, in denen eine große Anzahl von Sonder- und Standardwerkstoffen auf ihre ballistische Eignung hin überprüft wurden, wurde völlig überraschend gefunden, daß sich als Stützschicht ein Kunstharzpreßholz in nicht erwarteter Weise eignet. In den Versuchsreihen wurden Hochleistungswerkstoffe, beispielsweise Kohlefaserverbundwerkstoffe (CFK) getestet, die mit einer Dichte von etwa 1,55 g/cm³ sehr leicht sind. Diese Hochleistungswerkstoffe ergaben erwartungsgemäß gute Leistungswerte, sie waren biegesteif und wiesen ein geringes Delaminationsverhalten auf. Der entscheidende Nachteil aber war die wirtschaftliche Seite dieser untersuchten Hochleistungswerkstoffe, die bekanntermaßen sehr teuer sind. Demgegenüber ist das gefundene Kunstharzpreßholz nicht nur wesentlich preiswerter, sondern weist vergleichbare ballistische und teilweise sogar höhere Leistungswerte als CFK und GFK auf und ist außerdem noch leichter.

Die Verwendung von Holz oder Kunstharzpreßholz der herkömmlichen Bauweise ist Stand der Technik und beispielsweise als Panzerholz oder unter der Marke Delignit der Firma Blomberger Holzindustrie GmbH & Co.KG seit Jahren bekannt und wird in den üblichen Materialschutzklassen M1 bis M5 verwendet, allerdings nur mit sehr dicken Wandstärken von 40 bis 70 mm (DE-A-3 714 777 und Prospekt Delignit 10/92).

Eine mehrlagige Anordnung von dickem Schichtholz und dünnem Edelstahl in Verbindung mit Nylon oder Polyestergewebe ist in der GB-A-2 191 147 als Schutzanordnung (Gesamtdicke 160 mm) von Gebäuden beschrieben.

Die US-A-4 567 100 (siehe den Oberbegriff des Anspruchs 1) offenbart einen ballistisch widerstandsfähigen Schichtaufbau mit einer äußeren dünnen Stahlplatte und einer dahinter angeordneten, massiven dicken Hartholzschicht. Erst auf diese Hartholzschicht folgt die ballistisch wirksame Schichtung aus Polycarbonat (PC) und dünnem Panzerstahl. Den Abschluß bildet wiederum ein dünnes Stahlblech als Verkleidung. Das Holz ist in dieser Anordnung vor der ballistisch wirksamen Schicht angeordnet und trägt zum ballistischen Widerstand, wenn überhaupt, nur sehr untergeordnet bei. Das Holz mit einer Dicke von ca. 38 mm übernimmt in Verbindung mit der Außenhaut allein die Funktion des mechanischen und thermischen Widerstandes gegen Einbruchwerkzeuge (Aufschneiden, Aufschweißen).

Durch die BE-A-0 504 020 ist eine Panzerplatte gegen Projektile beschrieben, welche aus Holzfasern oder geschichteten Holzfolien (Furniere) gebildet ist. Die Holzfasern oder alternativ die Furniere werden mit Hilfe von Formaldehyd (Spanplatte) oder Phenolharz zu einer Platte mit einer Dichte zwischen 1,2 und 1,4 g/ccm zusammengepreßt. Ferner kann diese Holzplatte mindestens eine metallische Verstärkung aufweisen. Dieser Druckschrift sind jedoch keinerlei Hinweise auf den Schichtaufbau im einzelnen und auch keine Dickenabmessungen zu entnehmen. Außerdem werden keine Aussagen über einen mehrschichtigen Materialaufbau und über die ballistischen Eigenschaften der Panzerplatte gemacht.

In der US-A-4 404 889 ist ein gemischter Mehrschichtenaufbau zum Minenschutz von gepanzerten Fahrzeugen (Fahrzeugboden) beschrieben. An die innere Stahlplatte (10=Fahrzeugbodeninnenwand) schließt sich eine ca. 13 mn dicke Balsaholzschicht (12) an, gefolgt von einer sehr dünnen Stahlfolie (14), einer Kevlarschicht (16) von 13 bis 19 mm, einer weiteren dünnen Stahlfolie (18), einer Honeycombstruktur (20) aus Stahl und einer äußeren Stahlplatte (22). Die Angriffsseite ist folglich die äußere Stahlplatte (20). Bei einer Detonation der Mine unter dem Fahrzeugboden wird die äußere Stahlplatte (20) deformiert, wobei der Sandwichboden aus Honeycomb, Kevlarschicht und Balsaholz die Absorption des Blasteffekts vom Sprengstoff durch plastische Deformation übernimmt. In der Beschreibung wird ausdrücklich auf das hohe spezifische Absorptionsvermögen des Balsaholzes hingewiesen und auch, daß die gewählte Dicke noch als experimentell anzusehen ist. Diese Holzschicht in dem Mehrschichtenaufbau dient folglich allein zum Dämpfen der Schockbelastung infolge einer Minenexplosion.

Das eingesetzte Kunstharzpreßholz besteht aus Buchenholzfurnieren, die mit härtbaren Kunstharzen unter Druck und Wärme verbunden sind. Als ganz besonders effizient hat sich ein kreuzgeschichtetes, hochverdichtetes Kunstharzpreßholz (LIG-Platte) erwiesen, welches im Vakuumverfahren mit Phenolharz imprägniert war.

Das Kunstharzpreßholz hat eine Dichte zwischen 1,3 und 1,4 g/ccm. Die Wasseraufnahme ist mit gleich oder kleiner 0,5 % sehr gering, weshalb dieses Material auch nicht quillt.

Durch die Imprägnierung des Kunstharzpreßholzes werden die offenen Poren im Holz mit Harz gefüllt, was ganz offensichtlich zu den ungewöhnlichen ballistischen Eigenschaften führt. Denn bei den hohen dynamischen Belastungen bietet das gefundene Material einen sehr hohen Verdrängungswiderstand, da es sich im Gegensatz zu den üblichen Holzwerkstoffen im Porenbereich nicht weiter verdichten läßt. Die geleistete Verdrängungsarbeit ist somit hoch und erklärt die guten ballistischen Testergebnisse.

Die LIG-Platte aus kreuzgeschichtetem, hochverdichtetem Kunstharzpreßholz delaminiert in der Impaktzone praktisch nicht mehr, weil sie sehr harte, spröde Eigenschaften aufweist und deshalb bei den hohen dynamischen Belastungen wegen ihrer sehr harten Struktur und wegen der Imprägnierung mit Harz nur im direkten Impaktbereich zerbricht. Bereits unmittelbar um die durch Beschuß zerstörte Zone bleibt das Material völlig intakt und weist keinerlei Delaminationsmerkmale auf.

Aufgrund der geringen Dichte des Kunstharzpreßholzes kann die Dicke der LIG-Platte gegenüber einer gewichtsgleichen harten GFK-Platte entsprechend erhöht werden, wodurch gleichzeitig die Biegesteifigkeit der Stützschicht generell erhöht wird. Dies führt unter anderem auch dazu, daß die Keramikkacheln beim Impakt nicht mehr abtauchen können, was wiederum eine deutliche Verbesserung der Beschußfestigkeit im Fugenbereich des Keramik-kachel-Verbundes bewirkt. Dadurch ist das erfindungsgemäße Verbundmaterial (Composite) auch unempfindlich bezüglich der Keramikkachelformen und dem Legemuster.

Aufgrund der optimalen Stützwirkung der LIG-Platte konnte die Leistungsfähigkeit der Keramik gegenüber der panzerbrechenden Munition stark verbessert werden. Die Dicke der Keramikkacheln konnte in bezug auf einen vergleichbaren Keramik-GFK-Verbund ohne Leistungseinbußen reduziert werden bzw. es erhöhte sich deutlich die Grenzgeschwindigkeit v50 bei gleicher Dicke. Ferner können als weiterer Vorteil die Abmessungen der Keramikkacheln im Vergleich zu dem geschoßfesten Plattenmaterial nach der DE 41 14 809 A1 vergrößert werden, ohne daß es zu Einbußen in der Multi-Hit-Fähigkeit kommt.

Eine LIG-Platte in der erfindungsgemäßen Anordnung und Bauweise kostet gegenüber einer vergleichbaren harten GFK-Stützschicht, bezogen auf ein gleiches Gewicht, nur etwa 30 % vom Preis einer GFK-Platte.

Mit dem erfindungsgemäßen Material wurde eine Reihe von Keramikverbundplatten für die unterschiedlichsten Schutzklassen hergestellt und mit vielfältigen Schutzaufbauten getestet. Dabei wurden die Keramikkacheln unter Verwendung von verschiedenen Klebern, unter anderem auch mit Klebefolien nach der DE 41 14 809 A1, mit der LIG-Platte verbunden. Auch hierbei zeigte sich, daß die Leistungsfähigkeit eines Verbundmaterials der erfindungsgemäßen Bauart relativ gering durch Veränderungen (Material, Klebedicke) infolge der verschiedenen Kleber beeinflußt wird.

Es wurden die verschiedenen Konfigurationen mit unterschiedlichen Munitionstypen in verschiedenen Kaliberbereichen, unter anderem mit 7,62 mm SmK, .50 mm DM 13 und 14,5 mm B 32 (AP-Munition), mit vergleichbarer Weichkernmunition und Normsplittern (FSP) bis 20 mm getestet. Beim Beschuß zeigte sich grundsätzlich, daß die Stützfunktion des erfindungsgemäßen Kunstharzpreßholzes für die Keramikkacheln mindestens genauso gut ist wie bei einer gleichdicken, optimierten und harten GFK-Platte. Die Multihitfähigkeit des neuen Verbundmaterials wurde jedoch deutlich verbessert. Man kann davon ausgehen, daß sich die zulässigen Trefferabstände gegenüber einem optimierten Keramik-GFK- und/oder Aramid-Verbund der üblichen und insoweit bekannten Bauart in etwa halbieren lassen.

Die erfindungsgemäße Stützschicht läßt sich weiterhin nicht nur als Stützplatte für eine Keramikschicht im Verbund verwenden, sondern sie ist auch sehr effektiv als Stützschicht hinter einem dünnen, hochharten Panzerstahlblech beziehungsweise als Schichtmaterial zwischen zwei Panzerstahlblechen.

Gemäß den Merkmalen der Erfindung kann ferner vorgesehen sein, daß hinter der LIG-Platte eine dünne Kunststoff- oder Metallschicht zur Stabilisierung der rückwärtigen Seite des Kunstharzpreßholzes befestigt ist, um so ein Abplatzen des spröden Holzwerkstoffes zu vermeiden. Diese Maßnahme ist besonders vorteilhaft, wenn mit hohen Schock- bzw. Impaktbelastungen zu rechnen ist, wie es sich beispielsweise bei Weichkernmunition oder mit Normsplittern ergibt.

In Weiterbildung der Erfindung kann hinter der LIG-Platte auch eine Fangschicht aus Kunststoff oder Metallwerkstoffen angeordnet sein, so daß eine Compositeplatte dieser Bauart als Einzelelement im Panzerschutz eingesetzt werden kann.

Grundsätzlich gibt es für die Verwendung der LIG-Platte beim Panzerschutz keine Einschränkungen, das heißt, die Ergebnisse gelten sowohl für Schutzaufbauten, die nur aus einer Schutzplatte (Composite) bestehen, als auch für Mischaufbauten aus Composite mit nachfolgender, dünner Wannenstruktur (Panzerstahl oder Aluminium), wobei die Compositeplatten direkt auf dem Wannenblech eines Panzerfahrzeuges aufgesetzt oder im Schottabstand befestigt sein können.

In der Zeichnung sind Beispiele der Erfindung dargestellt. Darin zeigen:
- Figur 1: den Aufbau eines mehrschichtigen Panzerschutzmaterials in vereinfachter Schnittdarstellung;
- Figur 2: das mehrschichtige Panzerschutzmaterial nach Figur 1 mit Stabilisierungsschicht im Schnitt;
- Figur 3: das mehrschichtige Panzerschutzmaterial nach Figur 1 mit einer Fangschicht im Schnitt;
- Figur 4: eine Panzerung mit nachgeschalteter Stützschicht im Schnitt;
- Figur 5: eine Sandwichpanzerung mit Stützschicht im Schnitt;
- Figur 6: eine Panzerung mit nachgeschalteter Stützschicht und Stabilisierungsschicht im Schnitt;
- Figur 7: die Panzerung nach Figur 1 im Einsatz auf einem Fahrzeugwannen- oder Turmblech im Schnitt;
- Figur 8: eine Panzerung mit Stützschicht in Schottanordnung an einem Fahrzeugwannenblech im Schnitt.

Die Schnittdarstellung nach Figur 1 zeigt ein mehrschichtiges Panzerschutzmaterial 13 mit einer Frontschicht 1 aus Metall oder Keramik. Unter Zwischenfügung einer Klebeschicht oder Klebefolie 5 ist an der rückwärtigen Seite der Frontschicht 1 die Stützschicht 2 aus einem Kunstharzpreßholz (sogenannte LIG-Platte) befestigt. Die Stützschicht 2 Kunstharzpreßholz ist aus kreuzgeschichteten Buchenholzfurnieren gebildet, hochverdichtet und im Vakuumverfahren zusätzlich mit Phenolharz imprägniert. Auf die der Stützschicht 2 gegenüberliegende Seite ist auf der Frontschicht 1 wiederum unter Zwischenfügung einer Klebeschicht oder Klebefolie 4 eine Deckschicht 3 befestigt. Diese Deckschicht 3 ist dem gemäß Pfeilrichtung 14 anfliegenden Geschoß zugewandt.

Die Frontschicht 1 hat in dem gezeigten Beispiel eine Dicke zwischen sechs und acht Millimeter, während die Stützschicht 2 etwa sechs Millimeter stark ist. Die vordere Deckschicht 3 hat eine Dicke von etwa einem bis zwei Millimeter. Die Klebeschichten 4 und 5 sind etwa 0,3 Millimeter dick.

Ein auf die Frontschicht 1, die beispielsweise aus Keramik besteht, auftreffendes Geschoß (Hartkerngeschoß) durchdringt die Deckschicht 3 und auch die Frontschicht 1, wobei sich die harte Stützschicht 2 (LIG-Platte) nicht durchbiegt. Das bedeutet, daß das Geschoß auch diese Stützschicht 2 durchdringen muß. Durch die hartgestützte Frontschicht 1 erfolgt neben einer ersten wirkungsvollen Energievernichtung des Geschosses auch ein Zerbrechen des Hartkerns oder zumindest ein Abtragen der Geschoßspitze. Da die Stützschicht 2 nur im direkten Impaktbereich durchdrungen wird und nicht weiter reißt oder zersplittert oder abblättert, wird auch die Frontschicht 1 vorteilhaft gestützt. Dadurch werden größere Einschußkrater oder mehrere nebeneinanderliegende Einschußkrater vermieden, so daß nachfolgende Splitter oder abgesprengte Geschoßteile die Panzerung nicht durchdringen können.

In dem Beispiel nach Figur 2 ist das mehrschichtige Panzerschutzmaterial 13 durch eine Stabilisierungsschicht 7 hinter der Stützschicht 2 ergänzt. Die Stabilisierungsschicht 7 ist wieder durch eine Klebeschicht 6 mit der Stützschicht 2 fest verbunden und dient dem Zweck, ein Abplatzen des spröden Holzwerkstoffes weitgehend zu vermeiden. Die Stabilisierungsschicht 7 besteht aus einem Kunststoff oder aus Metall. Mit dieser einfachen Zusatzmaßnahme wird die Stützschicht 2 wirkungsvoll gerade bei einem Beschuß von Weichkernmunition oder beim Auftreffen von Normsplittern unterstützt.

Das mehrschichtige Panzerschutzmaterial nach Figur 3 ist gegenüber dem Aufbau nach Figur 1 durch eine Fangschicht 8 ergänzt, die unter Zwischenfügung einer Klebeschicht 6 mit der Rückseite der Stützschicht 2 fest verbunden ist. Diese Fangschicht 8 besteht wahlweise aus einem Kunststoff oder aus Metall und ist grundsätzlich weicher als die sehr harte Stützschicht 2. Bei einem Auftreffen eines Hartkerngeschosses auf das Panzerschutzmaterial 13 aus der Pfeilrichtung 14 wird die Frontschicht 1 und auch die Stützschicht 2 durchdrungen. In der nachgeschalteten Fangschicht 8 wird das bereits abgebremste Geschoß aufgefangen. Dieses Auffangen ist durch eine partielle Verformung der Fangschicht 8 sichtbar.

Während in den Figuren 1 bis 3 die Frontschicht 1 aus Keramikkacheln 15 gebildet wurde, besteht die Frontschicht 1 nach Figur 4 aus Panzerstahlblech 9, das mittels der Klebeschicht oder Klebefolie 5 mit der rückseitig nachgeschalteten Stützschicht 2 fest verbunden ist.

Figur 5 zeigt eine weitere Kombination eines Aufbaus des mehrschichtigen Panzerschutzmaterials 13. Auf die Rückseite des Verbundes aus Frontschicht 1 (9) und Stützschicht 2 gemäß Figur 5 ist eine weitere Panzerstahlplatte 10 mittels der Klebeschicht 6 befestigt. Die beiden Panzerstahlplatten 9 und 10 können wahlweise von gleicher oder unterschiedlicher Dicke sein, was sich aus den erwarteten Verhältnissen/Bedrohungen für den Fachmann ergibt.

Die Figur 6 offenbart wieder den Einsatz einer Stabilisierungsschicht 7 hinter der Stützschicht 2 bei einer Frontschicht 1 aus Panzerstahlblech 9.

Die Funktionen bei den in den Figuren 4 bis 6 gezeigten Panzerschutzmaterialien 1 entsprechen den Erläuterungen zu den Figuren 1 bis 3. Der wesentliche Unterschied besteht lediglich in der Wahl von unterschiedlichen Materialien für die Frontschicht 1, die von dem Fachmann aufgrund unterschiedlicher Kriterien, beispielsweise Bedrohung, Gewicht, Wirtschaftlichkeit und dergleichen ausgewählt werden.

Eine spezielle Anwendung eines mehrschichtigen Panzerschutzmaterials 13 offenbart Figur 7. Das Panzerschutzmaterial 13 hat hier den Aufbau nach Figur 1 mit der Deckschicht 3, der Frontschicht 1 aus Keramikkacheln 15 und der Stützschicht 2 aus Kunstharzpreßholz. Zwischen den einzelnen Schichten des Verbundes sind jeweils Klebefolien oder Klebeschichten 4 und 5 eingesetzt. Die Stützschicht 2 ist mit ihrer Rückseite auf ein Fahrzeugwannenblech 11 oder ein Turmblech eines gepanzerten Fahrzeuges durch mechanische Mittel, beispielsweise Schrauben oder dergleichen befestigt. Statt der zeichnerisch dargestellten Frontschicht 1 aus Keramikkacheln 15 ist natürlich auch ein Panzerstahlblech 9 nach den Figuren 4 bis 6 einsetzbar. Ferner sind alle übrigen Bauweisen eines Panzerschutzmaterials 13 nach den Figuren 2 bis 6 vor das Fahrzeugwannenblech 11 oder das Turmblech baubar. Lediglich die Bauweise nach Figur 3 mit der eingesetzten Fangschicht 8 eignet sich nicht oder nur schlecht für den Anbau an das Fahrzeugwannen- oder Turmblech 11.

Wenn eine Schottanordnung gemäß Figur 8 vorgesehen ist, dann kann ein mehrschichtiges Panzerschutzmaterial 13 nach den Figuren 2, 5 und 6 herangezogen werden, die alle nach der Stützschicht 2 noch eine Stabilisierungsschicht 7 oder eine Panzerstahlplatte 10 aufweisen. Zwischen der letzten Stabilisierungsschicht 7 oder der Panzerstahlplatte 10 ist ein Abstandshalter 12 eingefügt, der sich auf dem Fahrzeugwannen- oder Turmblech 11 abstützt.

## Patentansprüche

1. Mehrschichtiges Panzerschutzmaterial, bestehend aus einer Panzerschicht und einer mit dieser fest verbundenen Holzschicht,
**dadurch gekennzeichnet,**
daß die Panzerschicht als eine der Bedrohungsseite (14) zugewandte metallische oder keramische Frontpanzerschicht (1) ausgebildet ist, hinter welcher, und von der Bedrohungsseite abgewandt, eine als Kunstharzpreßholzschicht (2) ausgebildete Holzschicht angeordnet ist, die aus längs-, kreuz-, sternförmig oder dergleichen geschichteten Holzfurnieren gebildet ist, die im Vakuumverfahren mit Kunstharz imprägniert und mit härtbaren Kunstharzen unter Druck und Wärme verleimt sind, wobei die Kunstharzpreßholzschicht (2) die gleiche oder eine geringere Dicke als die Frontpanzerschicht (1) aufweist.

2. Mehrschichtiges Panzerschutzmaterial nach Anspruch 1,
**dadurch gekennzeichnet,**
daß auf die keramische Frontpanzerschicht (1) eine Abdeckschicht (3) aus Gummi, Metall oder Kunststoff mittels Klebemittel (4) fest aufgebracht ist.

3. Mehrschichtiges Panzerschutzmaterial nach Anspruch 1 oder 2,
**dadurch gekennzeichnet,**
daß der Kunstharzpreßholzschicht (2) eine weitere Schicht (7,8) auf der der Frontpanzerschicht (1) abgewandten Seite durch geeignete Bindemittel (6) fest zugeordnet ist.

4. Mehrschichtiges Panzerschutzmaterial nach Anspruch 3,
**dadurch gekennzeichnet,**
daß die weitere Schicht (7,8) aus einem metallischen oder nicht-metallischen Werkstoff, insbesondere aus einem Panzerstahlblech, einem Duralwerkstoff, einer Titanlegierung, einem GFK, einem Aramidlaminat oder dergleichen gebildet ist.

5. Mehrschichtiges Panzerschutzmaterial nach Anspruch 1,
**dadurch gekennzeichnet,**
daß die Frontpanzerschicht (1,9) und die weitere Schicht (10) aus Panzerstahlblech bestehen.

6. Verwendung eines mehrschichtigen Panzerschutzmaterials nach den vorgenannten Ansprüchen,
**dadurch gekennzeichnet,**
daß es wahlweise direkt oder im Abstand (Schott) zur Außenwandung eines Fahrzeuges befestigt ist.

## Claims

1. A multilayer armour plating material comprising an armour layer and a wood layer fixedly connected thereto, characterised in that the armour layer is in the form of a metal or ceramic front armour layer (1) which is towards the threat side (14) and behind which, facing away from the threat side, is arranged a wood layer which is in the form of a synthetic resin-compressed wood layer (2) and which is formed from wood plies which are layered in longitudinal, cross, star or the like configuration and which are impregnated with synthetic resin in a vacuum process and glued with hardenable synthetic resins under pressure and heat, wherein the synthetic resin-compressed wood layer (2) is of the same or a smaller thickness than the front armour layer (1).

2. A multilayer armour plating material according to claim 1 characterised in that a cover layer (3) of rubber, metal or plastics material is fixedly mounted on to the ceramic front armour layer (1) by means of adhesives (4).

3. A multilayer armour plating material according to claim 1 or claim 2 characterised in that a further layer (7. 8) is fixedly associated by suitable bonding agents (6) with the synthetic resin-compressed wood layer (2) on the side remote from the front armour layer (1).

4. A multilayer armour plating material according to claim 3 characterised in that the further layer (7, 8) comprises a metal or non-metal material, in particular an armour steel plate, a Dural material, a titanium alloy, a GRP, an aramid laminate or the like.

5. A multilayer armour plating material according to claim 1 characterised in that the front armour layer (1, 9) and the further layer (10) comprise armour steel plate.

6. Use of a multilayer armour plating material according to the preceding claims characterised in that it is fixed selectively directly or at a spacing (bulkhead) relative to the outside wall of a vehicle.

## Revendications

1. Matériau multicouche de protection par blindage constitué d'une couche de blindage et d'une couche de bois reliée fixement à la première, caractérisé en ce que la couche de blindage est réalisée sous la forme d'une couche de blindage frontal (1) métallique ou céramique tournée vers le côté exposé (14), derrière laquelle et à l'opposé de la face exposée est disposée une couche de bois réalisée sous la forme d'une couche de bois comprimée (2) imprégnéc de résine synthétique, qui est constituée de feuilles de placage de bois stratifiées longitudinalement, en croix, en étoile ou de façon similaire, qui sont imprégnées sous vide de résine synthétique et sont collées avec des résines synthétiques durcissables sous l'action de la pression et de la chaleur, la couche de bois comprimée (2) imprégnée de résine synthétique présentant la même épaisseur ou une épaisseur inférieure à celle de la couche de blindage frontal (1).

2. Matériau multicouche de protection par blindage selon la revendication 1, caractérisé en ce que sur la couche de blindage frontal (1) céramique une couche de couverture (3) en caoutchouc, métal ou matière plastique est appliquée de manière fixe au moyen d'un agent adhésif (4).

3. Matériau multicouche de protection par blindage selon la revendication 1 ou 2, caractérisé en ce qu'à la couche de bois (2) imprégnée de résine synthétique est associée fixement, par des liants (6) appropriés, une autre couche (7, 8), sur la face tournées à l'opposé de la couche de blindage frontal (1).

4. Matériau multicouche de protection par blindage selon la revendication 3, caractérisé en ce que l'autre couche (7, 8) est constituée en un matériau métallique ou non, notamment en une tôle d'acier de blindage, un matériau Dural, un alliage de titane, une matière plastique renforcée aux fibres de verre, un lamifié d'aramide ou similaire.

5. Matériau multicouche de protection par blindage selon la revendication 1, caractérisé en ce que la couche de blindage frontal (1, 9) et l'autre couche (10) sont constituées d'une tôle d'acier de blindage.

6. Utilisation d'un matériau multicouche de protection par blindage selon les revendications précédente, caractérisée en ce qu'il peut être fixé au choix directement ou à distance (cloison étanche) de la paroi extérieure d'un véhicule.
